# FASCICULE DE BREVET EUROPEEN

(11) **EP 3 968 095 B1**
(45) Date de publication et mention de la délivrance du brevet: **18.02.2026**
(21) Numéro de dépôt: 20196228.9
(22) Date de dépôt: 15.09.2020
(51) Int. Cl.: G04B 15/14, G04B 31/08

(54) **PROCÉDÉ DE FABRICATION D'UN COMPOSANT DE MICROMÉCANIQUE, NOTAMMENT D'UN MOBILE D'HORLOGERIE, AVEC SURFACE DE CONTACT OPTIMISEE**
VERFAHREN ZUR HERSTELLUNG EINER MIKROMECHANISCHEN KOMPONENTE, INSBESONDERE EINER UHRENTRIEBFEDER, MIT OPTIMIERTER KONTAKTFLÄCHE
METHOD FOR MANUFACTURING A MICROMECHANICAL COMPONENT, IN PARTICULAR OF A TIMEPIECE MOBILE, WITH OPTIMISED CONTACT SURFACE

(43) Date de publication de la demande: 16.03.2022
(73) Titulaire: ETA SA Manufacture Horlogère Suisse, 2540 Grenchen (CH)
(72) Inventeur: NICOUD, Serge, 2108 Couvet (CH); VIGNIER, Samuel, 55210 Saint-Maurice-sous-les-Côtes (FR); RODER, Sébastien, 2502 Bienne (CH); HELFER, Jean-Luc, 2525 Le Landeron (CH); CHARBON, Christian, 2054 Chézard-St-Martin (CH); KOHLER, Frédéric, 1754 Avry-sur-Matran (CH)
(74) Mandataire: ICB SA

(56) Documents cités:
- EP-A1- 2 586 879
- EP-A1- 3 171 230
- WO-A1-2017/102661
- WO-A2-2008/052378
- CH-A- 514 873

## Description

### Domaine de l'invention

L'invention concerne un procédé de fabrication d'un composant de micromécanique, notamment d'un mobile d'horlogerie.

L'invention concerne le domaine des mécanismes d'horlogerie, et plus particulièrement des mécanismes d'échappement comportant au moins une roue d'échappement et au moins une ancre, dont au moins l'un d'eux est à caractère amagnétique.

### Arrière-plan de l'invention

Dans les mécanismes d'échappement d'horlogerie à ancre suisse, les roues d'échappement à ancre suisse sont historiquement en acier nickelé, et sont sensibles aux champs magnétiques.

On connaît des alternatives avec des matériaux comme le nickel-phosphore NiP12 mis en oeuvre par procédé « LIGA » (Lithographie und Galvano-Abformung », qui ont un comportement amagnétique.

Toutefois l'emploi de tels matériaux, nickel-phosphore, ou analogues, peut se révéler sensible dans certaines conditions climatiques, qui sont susceptibles d'entraîner une dégradation des performances, notamment en termes de régularité d'amplitude, d'arrêts, ou encore de vieillissement, surtout quand les deux composants antagonistes du couple de frottement sont réalisés dans des matériaux LIGA similaires. Le dépôt d'une couche d'or superficielle, quoique favorable à la stabilisation de l'amplitude, ne résout pas le problème global, voire aggrave le phénomène de vieillissement, et peut influer sur la stabilité de la marche. Le document CH 514 873 A montre un substrat en laiton ou acier revêtu de nickel.

### Résumé de l'invention

L'invention se propose de résoudre le problème technique de la tenue du lubrifiant horloger habituel, et plus particulièrement de garantir un effet épilame, dans les conditions climatiques usuelles, sur des composants en LIGA NiP12, ou similaire, non ferromagnétique, en particulier sur des ancres et des roues d'échappement à ancre suisse.

A cet effet, l'invention concerne un procédé de fabrication de mobiles d'horlogerie selon la revendication 1.

### Description détaillée des modes de réalisation préférés

L'invention concerne le domaine des composants de micromécanique, et plus particulièrement des mobiles d'horlogerie.

L'invention se propose de résoudre notamment le problème technique de la tenue du lubrifiant horloger habituel, dans les conditions climatiques usuelles, sur des composants en LIGA NiP12, ou similaire, non ferromagnétique, en particulier sur des roues d'un mécanisme d'échappement à ancre suisse.

Le contact entre la levée en rubis de l'ancre et la dent de la roue d'échappement est particulièrement sensible.

Il s'agit en particulier de prévenir toute pollution de l'ancre, notamment de la fourchette d'ancre, et d'assurer la présence de lubrifiant sur les surfaces de contact de la roue d'échappement et de l'ancre, et de réduire le vieillissement de la roue d'échappement et de l'ancre.

Le problème principal est la perte d'effet épilame sur la planche de la roue d'échappement, qui provoque un étalement de l'huile et une perte de lubrification au contact entre la dent de la roue et la levée en rubis.

La stabilité de la lubrification au contact entre les levées de l'ancre et la roue d'échappement doit permettre de garantir la constance de l'amplitude.

A cet effet, l'ajout d'une couche de nickel galvanique (Ni), ou de nickel chimique (par exemple NiP6-9), ou encore de nickel-bore déposé par voie chimique, sur une roue d'échappement en LIGA NiP12 permet d'améliorer grandement les performances des mouvements. Il a été démontré par différents tests que cette amélioration notable est liée à une meilleure tenue de l'épilame en conditions climatiques, en particulier température et humidité, un meilleur accrochage de l'épilame sur la matière, quand la quantité de phosphore en surface est réduite, et la tenue du lubrifiant est d'autant meilleure que la quantité de phosphore est faible. Notamment le comportement tribologique d'une couche superficielle de nickel pur est meilleur que celui d'une couche NiP6-9, dont le comportement est lui-même meilleur que celui d'une couche NiP12 ou de NiP13.

Dans une variante, le revêtement de nickel galvanique peut être un alliage, par exemple Ni-Fe, ou Ni-W, ou autre.

Ainsi l'invention concerne un procédé de fabrication de composant de micromécanique, notamment d'un mobile d'horlogerie, selon lequel on réalise un substrat avec un premier matériau comportant au moins du nickel et du phosphore, on met en forme ce substrat à la géométrie du mobile, et on effectue un revêtement du substrat, par voie galvanique et/ou chimique, au niveau d'au moins une surface du substrat du mobile, avec au moins un deuxième matériau de faible épaisseur, inférieure à 10 micromètres, qui constitue la couche périphérique du mobile au niveau de cette au moins une surface du substrat du mobile, et qui comporte au moins du nickel et qui est plus pauvre en phosphore que le premier matériau, ou qui comporte du nickel et est dépourvu de phosphore.

Plus particulièrement, on choisit ce premier matériau amagnétique.

Plus particulièrement, on choisit ce deuxième matériau amagnétique.

On remarque que le nickel n'est pas amagnétique, et que le NiP6-9% ne l'est pas forcément, c'est la faible épaisseur du dépôt qui conserve à la pièce son caractère amagnétique

Selon l'invention, le substrat est un nickel-phosphore de formulation NiPx, avec x compris entre 1% et 15% en masse, bornes comprises, ou plus particulièrement avec x compris entre 10% et 15% en masse, bornes comprises, cette dernière plage permettant de garantir le caractère amagnétique du revêtement.

Ce substrat est recouvert d'un revêtement pauvre en phosphore, selon l'invention, dont l'épaisseur est plus particulièrement et non limitativement comprise entre 0.2 micromètre et 5.0 micromètre, bornes comprises, et, plus particulièrement encore comprise entre 0.2 micromètre et 2.0 micromètre, bornes comprises.

Le traitement de recouvrement avec un revêtement pauvre en phosphore, selon l'invention, peut se faire par voie galvanique.

Il est possible d'appliquer un traitement thermique au substrat avant l'opération de dépôt, notamment galvanique, ou bien, encore, d'appliquer un traitement thermique à l'ensemble formé par le substrat et son revêtement après l'opération de dépôt, notamment galvanique.

Il est aussi possible d'appliquer un traitement chimique au substrat pour modifier ses caractéristiques superficielles de façon à faciliter l'accroche du revêtement, notamment par voie galvanique.

En alternative, le traitement de recouvrement avec un revêtement pauvre en phosphore, selon l'invention, peut se faire par voie chimique, selon un procédé d'application de nickel chimique, qui peut être du nickel pur, ou bien un nickel-phosphore pauvre en phosphore, par exemple de NiP6-9, avec de 6% à 9% en masse de phosphore, ou bien encore un nickel-bore NiB.

L'ajout d'une couche de nickel, ou de NiP6-9, ou de NiB, permet d'augmenter la stabilité de l'épilame en conditions climatiques, l'accroche de l'épilame et donc la tenue de n'importe quel lubrifiant horloger usuel.

Plus particulièrement, l'épilame utilisé est une formulation à base de fluor.

Le lubrifiant peut, encore, être déposé sur un mobile d'échappement avec un complément sous forme d'une pâte à base de bisulfure de molybdène MoS2, qui joue le rôle de lubrifiant et d'éponge à lubrifiant.

De façon avantageuse, le mobile d'échappement concerné a une géométrie permettant de réduire au minimum les surfaces de contact, par exemple on privilégie l'emploi d'une ancre bercée, qui est une ancre dont les faces actives de la fourchette, destinées à venir en contact avec l'ellipse et les butées, sont arrondies, ce qui permet d'avoir un point de contact à la place d'une ligne de contact.

Une réalisation innovante de mécanisme d'échappement comporte une ancre en LIGA, ou une ancre dont au moins les palettes sont en LIGA. Dans un tel cas, les parties en LIGA de l'ancre sont soumises au même problème, et la même solution est applicable.

L'invention permet de garantir des conditions de vieillissement normal, une constance de l'amplitude, et l'absence d'arrêt, notamment en présence d'ancres en nickel-phosphore LIGA bercées, lesquelles assurent une meilleure tenue au choc que des ancres en silicium, par exemple.

Ainsi, de façon préférée, on met en œuvre un procédé de fabrication d'un mobile d'horlogerie, selon lequel :
- on fabrique un substrat avec un premier matériau comportant au moins du nickel et du phosphore, et
- on effectue un revêtement de ce substrat, au niveau d'au moins une surface du substrat du mobile, avec au moins un deuxième matériau qui constitue la couche périphérique du mobile au niveau de cette au moins une surface du substrat ;
- cet au moins un deuxième matériau comporte au moins du nickel, et est plus pauvre en phosphore que le premier matériau, ou bien cet au moins un deuxième matériau comporte du nickel et est dépourvu de phosphore.

Plus particulièrement, on effectue ce revêtement du substrat, au niveau d'au moins une surface jouxtant une surface frottante du mobile, avec cet au moins un deuxième matériau, qui constitue la couche périphérique du mobile au niveau de cette au moins une surface jouxtant une surface frottante. Par « jouxtant » on entend que les deux surfaces sont contiguës, ou au moins tangentes, leur intersection n'est pas vide, même si elle est limitée à un isthme de très petite section.

Plus particulièrement, on met en forme le substrat à la géométrie du mobile.

Plus particulièrement, on effectue ce revêtement du substrat par voie galvanique et/ou chimique et/ou PVD et/ou CVD.

Dans une variante, on effectue ce revêtement du substrat au niveau de surfaces du mobile autres que les surfaces de guidage du mobile pour son pivotement ou pour son guidage selon un degré de liberté unique. Plus particulièrement, on effectue ce revêtement du substrat au niveau de toutes les surfaces du mobile autres que ces surfaces de guidage du mobile.

Dans une autre variante, on effectue le revêtement du substrat au niveau de surfaces du mobile y compris ces surfaces de guidage du mobile.

Dans une autre variante encore, on effectue ce revêtement du substrat au niveau de surfaces jouxtant une surface frottante du mobile, autres que les surfaces de guidage du mobile pour son pivotement ou pour son guidage selon un degré de liberté unique. Plus particulièrement, on effectue ce revêtement du substrat au niveau de toutes les surfaces du mobile autres que les surfaces de guidage du mobile pour son pivotement ou pour son guidage selon un degré de liberté unique.

Dans encore une autre variante, on effectue le revêtement du substrat au niveau de surfaces jouxtant une surface frottante du mobile y compris les surfaces de guidage du mobile pour son pivotement ou pour son guidage selon un degré de liberté unique.

Dans une variante, on effectue le revêtement du substrat au niveau de toutes les surfaces du mobile.

Plus particulièrement, on choisit le premier matériau comportant du phosphore avec une proportion en masse comprise entre 1% et 15%, bornes comprises.

Plus particulièrement, on choisit le premier matériau constitué uniquement de nickel et de phosphore.

Plus particulièrement, on choisit le premier matériau amagnétique avec une proportion en masse de phosphore comprise entre 10% et 15%, bornes comprises.

Plus particulièrement, on choisit le premier matériau amagnétique.

Plus particulièrement, on choisit le deuxième matériau comportant uniquement du nickel pur, ou bien uniquement du nickel et du phosphore.

Plus particulièrement, on choisit le deuxième matériau avec une proportion en masse de phosphore inférieure ou égale à 15%.

Plus particulièrement, on choisit le deuxième matériau amagnétique avec une proportion en masse de phosphore comprise entre 10% et 15%, bornes comprises.

Dans une alternative, on choisit le deuxième matériau avec une proportion en masse de phosphore comprise entre 6% et 12%, bornes comprises.

Dans une autre alternative, on choisit le deuxième matériau avec une proportion en masse de phosphore comprise entre 1% et 6%, bornes exclues.

Dans une autre alternative encore, on choisit le deuxième matériau avec une proportion en masse de phosphore comprise entre 0% et 1%, bornes comprises.

Plus particulièrement, on choisit le deuxième matériau comportant du bore.

Plus particulièrement encore, on choisit le deuxième matériau constitué uniquement de nickel et de bore.

Dans une variante, on applique le deuxième matériau par voie galvanique.

Dans une autre variante, on applique le deuxième matériau par voie chimique.

Plus particulièrement, on applique le deuxième matériau avec une épaisseur inférieure à 10 micromètres.

Plus particulièrement, on applique le deuxième matériau avec une épaisseur comprise entre 0.2 micromètre et 5.0 micromètre, bornes comprises. Plus particulièrement encore, on applique le deuxième matériau avec une épaisseur comprise entre 0.2 micromètre et 2.0 micromètre, bornes comprises.

Dans une autre variante encore, on applique le deuxième matériau avec une épaisseur comprise entre zéro et 0.2 micromètre, bornes exclues, notamment au voisinage de 0.1 micromètre.

Plus particulièrement, on applique un traitement thermique à l'ensemble formé par le substrat et son revêtement, à une température comprise entre 100°C et 500°C, pendant 1 à 8 heures. Dans une alternative, on effectue ce traitement thermique après l'opération de revêtement. Dans une autre alternative, on effectue ce traitement thermique avant l'opération de revêtement.

Plus particulièrement, on réalise le substrat par un procédé « LIGA » (lithographie-galvanisation-formage, de l'allemand « Röntgenlithographie, Galvanoformung, Abformung).

Plus particulièrement, on effectue un revêtement par voie galvanique et/ou chimique de toutes les surfaces du substrat, avec un tel deuxième matériau.

Plus particulièrement, on applique ce procédé à la fabrication d'un mobile d'échappement qui est une roue d'échappement ou une ancre.

Dans une variante, on limite l'épaisseur du deuxième matériau qui constitue la couche périphérique du mobile au niveau de la au moins une surface jouxtant une surface frottante à moins de 10 micromètres. Plus particulièrement encore, on limite l'épaisseur du deuxième matériau qui constitue la couche périphérique du mobile au niveau de la au moins une surface jouxtant une surface frottante à moins de 5 micromètres.

Dans une variante, on limite l'épaisseur du deuxième matériau qui constitue la couche périphérique du mobile au niveau de la au moins une surface du substrat à moins de 10 micromètres. Plus particulièrement encore, on limite l'épaisseur du deuxième matériau qui constitue la couche périphérique du mobile au niveau de la au moins une surface du substrat à moins de 5 micromètres.

Ce procédé permet la réalisation d'un composant micromécanique, notamment un mobile d'horlogerie, et plus particulièrement encore un mobile de mécanisme d'échappement, avec surface de contact optimisée.

## Revendications

1. Procédé de fabrication d'un mobile d'horlogerie, où l'on fabrique un substrat avec un premier matériau comportant au moins du nickel et du phosphore, avec une proportion en masse de phosphore comprise entre 1% et 15%, bornes comprises, et en ce qu'on effectue un revêtement dudit substrat, au niveau d'au moins une surface du substrat dudit mobile, avec au moins un deuxième matériau qui constitue la couche périphérique dudit mobile au niveau de ladite au moins une surface du substrat dudit mobile, et qui comporte au moins du nickel et qui est plus pauvre en phosphore que ledit premier matériau, ou qui comporte du nickel et est dépourvu de phosphore.

2. Procédé selon la revendication 1, **caractérisé en ce qu'**on effectue ledit revêtement dudit substrat, au niveau d'au moins une surface jouxtant une surface frottante dudit mobile, avec ledit au moins un deuxième matériau qui constitue la couche périphérique dudit mobile au niveau de ladite au moins une surface jouxtant une surface frottante dudit mobile.

3. Procédé selon la revendication 1 ou 2, **caractérisé en ce qu'**on met en forme ledit substrat à la géométrie dudit mobile.

4. Procédé selon l'une des revendications 1 à 3, **caractérisé en ce qu'**on effectue ledit revêtement dudit substrat par voie galvanique et/ou chimique et/ou PVD et/ou CVD.

5. Procédé selon l'une des revendications 1 à 4, **caractérisé en ce qu'**on choisit ledit premier matériau constitué uniquement de nickel et de phosphore.

6. Procédé selon l'une des revendications 1 à 5, **caractérisé en ce qu'**on choisit ledit premier matériau amagnétique avec une proportion en masse de phosphore comprise entre 10% et 15%, bornes comprises.

7. Procédé selon l'une des revendications 1 à 6, **caractérisé en ce qu'**on choisit ledit deuxième matériau comportant uniquement du nickel pur, ou bien uniquement du nickel et du phosphore.

8. Procédé selon l'une des revendications 1 à 6, **caractérisé en ce qu'**on choisit ledit deuxième matériau avec une proportion en masse de phosphore inférieure ou égale à 15%.

9. Procédé selon la revendication 8, **caractérisé en ce qu'**on choisit ledit deuxième matériau avec une proportion en masse de phosphore comprise entre 6% et 12%, bornes comprises.

10. Procédé selon la revendication 8, **caractérisé en ce qu'**on choisit ledit deuxième matériau avec une proportion en masse de phosphore comprise entre 1% et 6%, bornes exclues.

11. Procédé selon la revendication 8, **caractérisé en ce qu'**on choisit ledit deuxième matériau avec une proportion en masse de phosphore comprise entre 0% et 1%, bornes comprises.

12. Procédé selon l'une des revendications 1 à 6, **caractérisé en ce qu'**on choisit ledit deuxième matériau comportant du bore.

13. Procédé selon l'une des revendications 1 à 6, **caractérisé en ce qu'**on choisit ledit deuxième matériau constitué uniquement de nickel et de bore.

14. Procédé selon l'une des revendications 1 à 6, **caractérisé en ce qu'**on choisit ledit deuxième matériau amagnétique avec une proportion en masse de phosphore comprise entre 10% et 15%, bornes comprises.

15. Procédé selon l'une des revendications 1 à 14, **caractérisé en ce qu'**on applique ledit deuxième matériau par voie galvanique.

16. Procédé selon l'une des revendications 1 à 14, **caractérisé en ce qu'**on applique ledit deuxième matériau par voie chimique.

17. Procédé selon l'une des revendications 1 à 16, **caractérisé en ce qu'**on applique ledit deuxième matériau avec une épaisseur inférieure à 10 micromètres.

18. Procédé selon la revendication 17, **caractérisé en ce qu'**on applique ledit deuxième matériau avec une épaisseur inférieure à 5 micromètres.

19. Procédé selon la revendication 18, **caractérisé en ce qu'**on applique ledit deuxième matériau avec une épaisseur comprise entre 0.2 micromètre et 5.0 micromètre, bornes comprises.

20. Procédé selon la revendication 19, **caractérisé en ce qu'**on applique ledit deuxième matériau avec une épaisseur comprise entre 0.2 micromètre et 2.0 micromètre, bornes comprises.

21. Procédé selon l'une des revendications 1 à 20, **caractérisé en ce qu'**on applique un traitement thermique à l'ensemble formé par ledit substrat et son dit revêtement, à une température comprise entre 100°C et 500°C, pendant 1 à 8 heures.

22. Procédé selon la revendication 21, **caractérisé en ce qu'**on effectue ledit traitement thermique après l'opération de revêtement.

23. Procédé selon la revendication 21, **caractérisé en ce qu'**on effectue ledit traitement thermique avant l'opération de revêtement.

24. Procédé selon l'une des revendications 1 à 23, **caractérisé en ce qu'**on réalise ledit substrat par un procédé « LIGA ».

25. Procédé selon l'une des revendications 1 à 24, **caractérisé en ce qu'**on applique ledit procédé à la fabrication d'un mobile d'échappement qui est une roue d'échappement ou une ancre.

26. Procédé selon la revendication 2 et l'une des revendications 1 à 25, **caractérisé en ce qu'**on limite l'épaisseur dudit deuxième matériau qui constitue la couche périphérique dudit mobile au niveau de ladite au moins une surface jouxtant une surface frottante à moins de 10 micromètres.

27. Procédé selon la revendication 25, **caractérisé en ce qu'**on limite l'épaisseur dudit deuxième matériau qui constitue la couche périphérique dudit mobile au niveau de ladite au moins une surface jouxtant une surface frottante à moins de 5 micromètres.

## Patentansprüche

1. Verfahren zur Herstellung eines Uhrwerksdrehteils, wobei ein Substrat mit einem ersten Material, das mindestens Nickel und Phosphor umfasst, mit einem Massenanteil an Phosphor zwischen 1 % und 15 %, Grenzwerte eingeschlossen, hergestellt wird, und wobei das Substrat auf mindestens einer Oberfläche des Substrats des Drehteils plattiert ist, mit mindestens einem zweiten Material, das die periphere Schicht des Drehteils auf der mindestens einen Oberfläche des Substrats des Drehteils bildet, und das mindestens Nickel umfasst und das eine geringere Phosphorkonzentration als das erste Material aufweist, oder das Nickel umfasst und phosphorfrei ist.

2. Verfahren nach Anspruch 1, **dadurch gekennzeichnet, dass** das Substrat, auf zumindest einer Oberfläche, die an eine Reibungsoberfläche des Drehteils angrenzt, mit mindestens einem zweiten Material plattiert ist, das die periphere Schicht des Drehteils auf der zumindest einen Oberfläche bildet, die an eine Reibungsoberfläche des Drehteils angrenzt.

3. Verfahren nach Anspruch 1 oder 2, **dadurch gekennzeichnet, dass** das Substrat auf die Geometrie des Drehteils geformt wird.

4. Verfahren nach einem der Ansprüche 1 bis 3, **dadurch gekennzeichnet, dass** das Substrat mit einem galvanischen und/oder chemischen und/oder PVD- und/oder CVD-Verfahren plattiert wird.

5. Verfahren nach einem der Ansprüche 1 bis 4, **dadurch gekennzeichnet, dass** das erste Material, das nur aus Nickel und Phosphor besteht, ausgewählt wird.

6. Verfahren nach einem der Ansprüche 1 bis 5, **dadurch gekennzeichnet, dass** das erste nichtmagnetische Material mit einem Massenanteil an Phosphor, der zwischen 10 % und 15 % umfasst, Grenzwerte eingeschlossen, ausgewählt wird.

7. Verfahren nach einem der Ansprüche 1 bis 6, **dadurch gekennzeichnet, dass** das zweite Material, das nur Reinnickel oder nur Nickel und Phosphor umfasst, ausgewählt wird.

8. Verfahren nach einem der Ansprüche 1 bis 6, **dadurch gekennzeichnet, dass** das zweite Material mit einem Massenanteil an Phosphor von weniger als oder gleich 15 % ausgewählt wird.

9. Verfahren nach Anspruch 8, **dadurch gekennzeichnet, dass** das zweite Material mit einem Massenanteil an Phosphor, der zwischen 6 % und 12 % umfasst, Grenzwerte eingeschlossen, ausgewählt wird.

10. Verfahren nach Anspruch 8, **dadurch gekennzeichnet, dass** das zweite Material mit einem Massenanteil an Phosphor, der zwischen 1 % und 6 % umfasst, Grenzwerte ausgeschlossen, ausgewählt wird.

11. Verfahren nach Anspruch 8, **dadurch gekennzeichnet, dass** das zweite Material mit einem Massenanteil an Phosphor, der zwischen 0 % und 1 % umfasst, Grenzwerte eingeschlossen, ausgewählt wird.

12. Verfahren nach einem der Ansprüche 1 bis 6, **dadurch gekennzeichnet, dass** das zweite Material, das Bor enthält, ausgewählt wird.

13. Verfahren nach einem der Ansprüche 1 bis 6, **dadurch gekennzeichnet, dass** das zweite Material, das nur aus Nickel und Bor besteht, ausgewählt wird.

14. Verfahren nach einem der Ansprüche 1 bis 6, **dadurch gekennzeichnet, dass** das zweite nichtmagnetische Material mit einem Massenanteil an Phosphor, der zwischen 10 % und 15 % umfasst, Grenzwerte eingeschlossen, ausgewählt wird.

15. Verfahren nach einem der Ansprüche 1 bis 14, **dadurch gekennzeichnet, dass** das zweite Material unter Verwendung eines galvanischen Verfahrens aufgebracht wird.

16. Verfahren nach einem der Ansprüche 1 bis 14, **dadurch gekennzeichnet, dass** das zweite Material unter Verwendung eines chemischen Verfahrens aufgebracht wird.

17. Verfahren nach einem der Ansprüche 1 bis 16, **dadurch gekennzeichnet, dass** das zweite Material mit einer Dicke von weniger als 10 Mikrometern aufgebracht wird.

18. Verfahren nach Anspruch 17, **dadurch gekennzeichnet, dass** das zweite Material mit einer Dicke von weniger als 5 Mikrometern aufgebracht wird.

19. Verfahren nach Anspruch 18, **dadurch gekennzeichnet, dass** das zweite Material mit einer Dicke, die zwischen 0,2 Mikrometern und 5,0 Mikrometern umfasst, Grenzwerte eingeschlossen, aufgebracht wird.

20. Verfahren nach Anspruch 19, **dadurch gekennzeichnet, dass** das zweite Material mit einer Dicke, die zwischen 0,2 Mikrometern und 2,0 Mikrometern umfasst, Grenzwerte eingeschlossen, aufgebracht wird.

21. Verfahren nach einem der Ansprüche 1 bis 20, **dadurch gekennzeichnet, dass** eine thermische Behandlung für 1 bis 8 Stunden auf die durch das Substrat und dessen Plattierung gebildete Anordnung bei einer Temperatur, die zwischen 100 °C und 500 °C umfasst, aufgebracht wird.

22. Verfahren nach Anspruch 21, **dadurch gekennzeichnet, dass** die thermische Behandlung nach dem Plattierungsvorgang durchgeführt wird.

23. Verfahren nach Anspruch 21, **dadurch gekennzeichnet, dass** die thermische Behandlung vor dem Plattierungsvorgang durchgeführt wird.

24. Verfahren nach einem der Ansprüche 1 bis 23, **dadurch gekennzeichnet, dass** das Substrat unter Verwendung eines "LIGA"-Verfahrens hergestellt wird.

25. Verfahren nach einem der Ansprüche 1 bis 24, **dadurch gekennzeichnet, dass** das Verfahren zur Herstellung eines Hemmungsdrehteils angewendet wird, das ein Hemmungsrad oder ein Anker ist.

26. Verfahren nach Anspruch 2 und einem der Ansprüche 1 bis 25, **dadurch gekennzeichnet, dass** die Dicke des zweiten Materials, die aus der peripheren Schicht des Drehteils auf der mindestens einen Oberfläche, die an eine Reibungsoberfläche angrenzt, besteht, auf weniger als 10 Mikrometer begrenzt ist.

27. Verfahren nach Anspruch 25, **dadurch gekennzeichnet, dass** die Dicke des zweiten Materials, die aus der peripheren Schicht des Drehteils auf der mindestens einen Oberfläche, die an eine Reibungsoberfläche angrenzt, besteht, auf weniger als 5 Mikrometer begrenzt ist.

## Claims

1. A method for manufacturing a horology mobile, in which a substrate is manufactured with a first material comprising at least nickel and phosphorus, with a proportion by mass of phosphorus comprised between 1% and 15%, limits included, and in which said substrate is plated on at least one surface of the substrate of said mobile, with at least one second material that constitutes the peripheral layer of said mobile on said at least one surface of the substrate of said mobile, and which comprises at least nickel and which is lower in phosphorus than said first material, or which comprises nickel and is phosphorus-free.

2. The method according to claim 1, **characterised in that** said substrate is plated, on at least one surface adjoining a friction surface of said mobile, with said at least one second material that constitutes the peripheral layer of said mobile on said at least one surface adjoining a friction surface of said mobile.

3. The method according to claim 1 or 2, **characterised in that** said substrate is shaped to the geometry of said mobile.

4. The method according to any of claims 1 to 3, **characterised in that** said substrate is plated using a galvanic and/or chemical and/or PVD and/or CVD method.

5. The method according to any of claims 1 to 4, **characterised in that** said first material consisting only of nickel and of phosphorus is chosen.

6. The method according to any of claims 1 to 5, **characterised in that** said first non-magnetic material with a proportion by mass of phosphorus comprised between 10% and 15%, limits included, is chosen.

7. The method according to any of claims 1 to 6, **characterised in that** said second material comprising only pure nickel, or only nickel and phosphorus, is chosen.

8. The method according to any of claims 1 to 6, **characterised in that** said second material with a proportion by mass of phosphorus less than or equal to 15% is chosen.

9. The method according to claim 8, **characterised in that** said second material with a proportion by mass of phosphorus comprised between 6% and 12%, limits included, is chosen.

10. The method according to claim 8, **characterised in that** said second material with a proportion by mass of phosphorus comprised between 1% and 6%, limits excluded, is chosen.

11. The method according to claim 8, **characterised in that** said second material with a proportion by mass of phosphorus comprised between 0% and 1%, limits included, is chosen.

12. The method according to any of claims 1 to 6, **characterised in that** said second material comprising boron is chosen.

13. The method according to any of claims 1 to 6, **characterised in that** said second material consisting only of nickel and of boron is chosen.

14. The method according to any of claims 1 to 6, **characterised in that** said second non-magnetic material with a proportion by mass of phosphorus comprised between 10% and 15%, limits included, is chosen.

15. The method according to any of claims 1 to 14, **characterised in that** said second material is applied using a galvanic method.

16. The method according to any of claims 1 to 14, **characterised in that** said second material is applied using a chemical method.

17. The method according to any of claims 1 to 16, **characterised in that** said second material is applied with a thickness of less than 10 micrometres.

18. The method according to claim 17, **characterised in that** said second material is applied with a thickness of less than 5 micrometres.

19. The method according to claim 18, **characterised in that** said second material is applied with a thickness comprised between 0.2 micrometres and 5.0 micrometres, limits included.

20. The method according to claim 19, **characterised in that** said second material is applied with a thickness comprised between 0.2 micrometres and 2.0 micrometres, limits included.

21. The method according to any of claims 1 to 20, **characterised in that** a thermal treatment is applied to the assembly formed by said substrate and its said plating, at a temperature comprised between 100°C and 500°C, for 1 to 8 hours.

22. The method according to claim 21, **characterised in that** said thermal treatment is carried out after the plating operation.

23. The method according to claim 21, **characterised in that** said thermal treatment is carried out before the plating operation.

24. The method according to any of claims 1 to 23, **characterised in that** said substrate is produced using a "LIGA" method.

25. The method according to any of claims 1 to 24, **characterised in that** said method is applied to the manufacture of an escapement mobile which is an escapement wheel or a pallet.

26. The method according to claim 2 and any of claims 1 to 25, **characterised in that** the thickness of said second material which consists of the peripheral layer of said mobile on said at least one surface adjoining a friction surface is limited to less than 10 micrometres.

27. The method according to claim 25, **characterised in that** the thickness of said second material which consists of the peripheral layer of said mobile on said at least one surface adjoining a friction surface is limited to less than 5 micrometres.
